# EUROPÄISCHE PATENTSCHRIFT

(11) **EP 0 412 264 B1**
(45) Veröffentlichungstag und Bekanntmachung des Hinweises auf die Patenterteilung: **01.06.1994**
(21) Anmeldenummer: 90111815.8
(22) Anmeldetag: 22.06.1990
(51) Int. Cl.: C10M 173/02

(54) **Verwendung wässriger Flüssigkeiten als Hydraulikflüssigkeiten**
Use of aqueous fluids as hydraulic fluids
Utilisation des fluides aqueux comme fluides hydrauliques.

(30) Priorität: 10.08.1989 DE 3926398
(43) Veröffentlichungstag der Anmeldung: 13.02.1991
(73) Patentinhaber: HÜLS AKTIENGESELLSCHAFT, 45764 Marl (DE)
(72) Erfinder: Balzer, Dieter, Dr., D-4358 Haltern (DE)

(56) Entgegenhaltungen:
- EP-A- 0 007 567
- DE-A- 2 457 887
- DE-A- 3 310 888
- DE-A- 3 508 946
- DE-C- 960 921
- US-A- 3 925 214
- US-A- 4 337 161
- US-A- 4 485 026
- US-A- 4 486 324
- Kirk-Othmer, Encyclopedia of Chemical Technology, 3.ed. Vol. 22, Seiten 351, 352, 356, 357 und 358

## Beschreibung

Die Erfindung betrifft die Verwendung scherstabiler, schwerentflammbarer, Hydraulikflüssigkeiten auf der Basis von Tensiden und Wasser, die umweltverträglich sind und ein besseres Verschleißschutzverhalten als die bekannten Hydraulikflüssigkeiten zeigen.

Die ganz überwiegende Mehrzahl an Hydraulikflüssigkeiten basiert auf Mineralöl. Im Bergbau jedoch werden aus Sicherheitsgründen schwerentflammbare Druckflüssigkeiten benötigt, die dort mannigfaltige Anwendung z.B. in Schrämm-Maschinen, Streckenvortriebsmaschinen, Turbokupplungen und Hydraulikstempel finden. Aber auch außerhalb des Bergbaus werden schwerentflammbare Flüssigkeiten überall dort bevorzugt, wo es bei Austritt brennbarer Medien aus dem geschlossenen Hydrauliksystem zu verheerenden Bränden kommen kann.

Die derzeitigen schwerentflammbaren Hydraulikflüssigkeiten sind insbesondere wässrige Systeme, entweder Öl-in-Wasser-Emulsionen (HFA) oder Glycol-Polyglycol-Wasser-Mischungen (HFC). Der Hauptnachteil der o/w-Emulsionen ist der, daß es sich um metastabile Systeme handelt, was insbesondere durch Temperaturschwankungen und Elektrolyte kritisch werden kann (DE-OS 35 08 946). Handelt es sich um verdickte Systeme, wie es die Vermeidung von Leckverlusten in den Spaltdichtungen von Pumpen und Ventilen bzw. der Aufbau von schmierenden Filmen zwischen reibenden Festkörperoberflächen voraussetzen, sind die hierbei eingesetzten Polymere gewöhnlich nicht oder nur unzureichend scherstabil.

HFC-Fluide auf der Basis von Mono-, Oligo- bzw. Polyglycolen besitzen neben weitgehender Schwerbrennbarkeit den Vorteil physiologischer Unbedenklichkeit und ökologischer Akzeptanz (P. Lehringer, Erdöl und Kohle-Erdgas-Petrochemie 41, 230 (1988), was besonders vorteilhaft beim mobilen Einsatz ist, wo Druckflüssigkeitsleckagen häufig im Erdreich versickern. Die Systeme gelten auch als weitgehend scherstabil, was jedoch kritisch zu sehen ist im Hinblick darauf, daß gewöhnlich besonders die Polymeren den höchsten Beitrag zur Gesamtviskosität der Flüssigkeit erbringen, die aufgrund ihrer chemischen Struktur am stärksten schergefährdet sind. Ein weiterer Nachteil der derzeitigen HFC-Flüssigkeiten besteht darin, daß der Anteil an Wirksubstanz sehr hoch liegen muß, um auch bei etwas erhöhter Temperatur noch eine Mindestviskosität zu besitzen. Wassergehalte ≦ 50 Gew.-% sind hier durchaus typisch (C. Rasp, Tribologie Schmierungstechn. 35, 185 (1988). Außerdem sind die Additivpakete zur Erzeugung günstigerer Wirkungen bei der Schmierung und beim Verschleißschutz hier sehr komplex.

Es bestand daher die Aufgabe umweltverträgliche scherstabile, schwerentflammbare, Hydraulikflüssigkeiten zu entwickeln, die ein besseres Verschleißschutzverhalten als die bekannten Hydraulikflüssigkeiten zeigen.

Die Aufgabe wurde durch die Verwendung von Hydraulikflüssigkeiten auf der Basis von Tensiden und Wasser gelöst.

Gegenstand der Erfindung ist daher die Verwendung wäßriger Flüssigkeiten als Hydraulikflüssigkeiten, dadurch gekennzeichnet, daß sie 10 - 40 Gew.-% anionisches Tensid, ausgewählt aus der Gruppe der Alkylbenzolsulfonate, Alkansulfonate, Olefinsulfonate, Alkylsulfate, Alkylphenolether- bzw. Alkanolethersulfate, Alkylphenolether-, Alkanol- oder Alkanoletherphosphorsäureteilester, Alkylphenolether-bzw. Alkanoletherpropansulfonate, carboxymethylierte Alkylphenol- bzw. Alkanoloxethylate oder Gemische davon in wäßriger Lösung enthalten.

Die Verwendung von Tensiden in wäßrigen Hydraulikflüssigkeiten ist im Grunde bekannt. So werden sie seit langem in HFA-Flüssigkeiten als Emulgatoren eingesetzt. Oder sie dienen als Hilfsmittel beim Viskositätsaufbau durch wasserlösliche Polymere (EP 0 057 875, EP 0 214 542, US 4 486 324). Es wurde aber auch vorgeschlagen, anstelle des üblichen Hydraulik- oder Schmieröls flüssige Seife mit oder ohne Additive als druckübertragendes Fluid und als Schmiermittel in Hydraulikanlagen, Hydraulikpumpen, hydraulischen Hebern, mechanischen Getrieben, hydraulischen Getrieben und Kupplungen (Wandlern) sowie allgemein als Alternative zu Hydrauliköl, Getriebeöl und Schmieröl und als Fluid zur Verwendung bei fluidbenetzten Luftfiltern zu verwenden (DE-A-33 10 888).

Es wurde überraschend gefunden, daß sich bereits wäßrige Lösungen anionischer Tenside als Basis für schwerentflammbare Hydraulikflüssigkeiten eignen, das heißt, es liegt ein ausreichendes Viskositätsniveau bei absoluter Scherstabilität, weitgehende Schmier- und Reinigungswirkung sowie Stabilität gegenüber chemischem Angriff wie Alterungsvorgängen vor. Dieser Hydraulikbasis sind dann noch die für funktionelle Flüssigkeiten üblichen Additive wie Korrosionsschutzmittel, Verschleißschutzmittel, Alkalithätstellmittel evtl. Viskosithätsindexverbesserer, evtl. Klarpunkterniedriger, Antioxydantien, Entschäumer etc. hinzuzufügen.

Der überraschende Befund der Scherstabilität der Flüssigkeitsstruktur wäßriger Aniontensidlösungen ist die Voraussetzung dieser Hydraulikflüssigkeit. Begleitet wird dieser Befund von einer weiteren unerwarteten Eigenschaft dieser Flüssigkeiten, nämlich einem sehr guten Verschleißschutzverhalten. Letzteres ist nach unseren Untersuchungen bei keiner anderen Tensidklasse so ausgeprägt wie bei anionischen Tensiden. Voraussetzung für beide Eigenschaften ist ein mittleres Viskositätsniveau, das eine Tensidmindestkonzentration von ca. 10 Gew.-% voraussetzt, was allerdings vor dem Hintergrund der Wirkstoffkonzentrationen derzeit üblicher HFC-Flüssigkeiten gesehen werden muß, die bei den üblichen HFC-Flüssigkeiten gewöhnlich weit höher liegt. Außerdem handelt es sich bei den erfindungsgemäß eingesetzten anionischen Tensiden weitgehend um wohlfeile Produkte, die z.T. seit Jahrzehnten großtechnisch produziert werden. Gegenüber den bisherigen Konzepten der Verdickung via Polymer oder via Polymer-Tensid-Kombination besitzen sie den großen Vorteil wirklicher Scherstabilität.

Die erfindungsgemäß eingesetzten anionischen Tenside sind Alkylbenzolsulfonate, Alkansulfonate, Olefinsulfonate, Alkylsulfate, Alkylphenol- bzw. Alkanolethersulfate, Alkylphenolether-, Alkanol- bzw. Alkanoletherphosphate, carboxymethylierte Alkylphenol- bzw. Alhanoloxethylate, Alkylphenol- bzw. Alkanolpolyethoxypropansulfonate, α-Sulfofettsäurealkylester, Fettsäure- Salze bzw. Gemische davon.

Die erfindungsgemäß eingesetzten Alkylbenzolsulfonate entsprechen der Formel (I)

R(R₁)C₆H₃SO₃M (I),

in der R einen verzweigten oder unverzweigten Alkylrest mit 8 bis 20 C-Atomen, R₁ H oder einen verzweigten oder unverzweigten Alkylrest mit 1 bis 10 C-Atomen, wobei die Kohlenstoffatomsumme von R und R₁ mindestens 8, vorzugsweise 10 bis 18, beträgt, und M Na, K, Ammonium oder Alkylammonium bedeuten.

Die erfindungsgemäß eingesetzten Alkansulfonate bzw. Olefinsulfonate entsprechen der Formel (II)

R^{I}SO₃M^{I}, (II)

in der R^{I} einen gesättigten bzw. ungesättigten, verzweigten oder unverzweigten Alkylrest mit 10 bis 20 C-Atomen und M^{I}, Na, K, Ammonium oder Alkylammonium bedeuten. Erfindungsgemäß einzusetzen sind ebenfalls Petroleumsulfonate.

Die erfindungsgemäß eingesetzten Alkylsulfate, Alkylphenolether- bzw. Alkanolethersulfate, Alkylphenolether-, Alkanol- bzw. Alkanoletherphosphorsäureteilester, carboxymethyliertem Alkylphenol- bzw. Alkanoloxethylate lassen sich durch die Formel (III)

[R^{II}(C₆H₄)ₓO(R^{III}O)_{y}]_{z}UMᵥ^{II} (III)

beschreiben, in der R^{II} ein gesättigter, verzweigter oder unverzweigter Alkylrest mit 6 bis 20, vorzugsweise 8 bis 16 Kohlenstoffatomen, x 0 oder 1, R^{III}C₂H₄ und/oder C₃H₆, y 0 bis 15, z 1 oder 2, U SO₃, SO₂, CH₂COO, PO₂ und/oder PO₃, v = 1 oder 2 und M^{II} Na, K, Ammonium, Alkylammonium oder ein anderes Kation bedeuten.

Aber nicht alle anionischen Tenside sind als Basishydraulikflüssigkeit geeignet. So sind z.B. schmierende Eigenschaften der fettsauren Salze trotz ausreichender Viskositäten sehr wenig ausgeprägt, wie in dem Vergleichsbeispiel gezeigt wird. Folglich kommen solche Verbindungen nur als Zusätze in Frage. Sie entsprechen der Formel (IV)

R^{III}-COOM^{III}, (IV)

worin R^{III} ein gesättigter oder ungesättigter, verzweigter oder unverzweigter Alkylrest mit 10 bis 22, vorzugsweise 14-20 Kohlenstoffatomen und M^{III} Na, K, Ammonium oder Alkylammonium bedeuten.

α-Sulfofettsäureester der Formel (V)

R^{IV}CH (SO₃Na)COOR^{V}, (V)

in der R^{IV} gesättigte, verzweigte oder unverzweigte Alkylreste mit 11 bis 19, vorzugsweise 13 bis 17 Kohlenstoffatomen, bedeuten, besitzen zwar eine gewisse Schmierwirkung, ihre insbesondere infolge der Di-Salze eingeschränkte Löslichkeit macht sie jedoch als Basisflüssigkeit ungeeignet, so daß sie nur in Kombination mit anderen löslichkeitsvermittelnden Tensiden Anwendung finden können.

Die wäßrigen Basisflüssigkeiten enthalten 10 bis 40, vorzugsweise 10 bis 30 Gew.-% anionisches Tensid bzw. Tensidmischungen. Daneben enthält die eigentliche Hydraulikflüssigkeit weitere Bestandteile in geringeren Konzentrationen wie Amine bzw. Alkanolamine als pH-Regulatoren bzw. Korrosionsinhibitoren; Natriummolybdat, Borsäureaminester, Benzotriazol bzw. Toluoltriazol ebenfalls als Korrosionsinhibitoren; Morpholin bzw. N-Methylmorpholin als Dampfphaseninhibitoren; Silikonentschäumer oder andere Entschäumer, Glycol und/oder Glycolether bzw. Harnstoff als Löslichkeitsvermittler und ggf. wasserlösliche Polymere zur Korrektur des Temperaturprofils der Viskosität sowie Konservierungsmittel.

Die Gesamtwirkstoffkonzentration beträgt maximal 50 %, vorzugsweise bis zu 40 %.

Die erfindungsgemäßen schmierenden Hydraulikflüssigkeiten sind gewöhnlich im Temperaturbereich von 5 bis 80 °C klar bzw. evtl. in Gegenwart von Silikonentschäumern schwach opaleszierend. Sie sind gewöhlich schwach alkalisch eingestellt.

Die folgenden Beispiele sollen die Erfindung erläutern, wobei
- MARLON^{(R)} A: lineares C₁₀C₁₃-Alkylbenzolsulfonat-Na-Salz (Hüls AG)
- MARLON^{(R)} PS: C₁₃C₁₇-Paraffinsulfonat Na-Salz
(Hüls AG)
- MARLINAT^{(R)} 242: C₁₂C₁₄-Fettalkoholethersulfat-Na-Salz mit ca. 2 mol Ethylenoxid/mol
(Hüls AG)
- Serdet^{(R)} DHK: C₁₄-Olefinsulfonat-Na-Salz
(Servo, Delden (NL)
- MARLOPHOR^{(R)} FC: Alkylpolyglycoletherphosphorsäurepartialester
(Hüls AG)
- Polymekon^{(R)} 730: Silikonentschäumer
(Goldschmidt AG)
- Alkoholetheracetat: carboxymethyliertes Ocenol^{(R)}-80/85-oxethylat mit 5 mol Ethylenoxid/mol (Na-Salz)
bedeuten.

### Beispiel 1

20 g MARLON PS^{(R)}, ein Paraffinsulfonat hergestellt durch Sulfoxidation eines C₁₃-C₁₇-n-Paraffinschnittes nach dem Lichtwasserverfahren, 3 g Triisopropanolamin sowie 0,3 g Polymekon^{(R)} 730 wurden in 76,7 g VE-Wasser gelöst. Das Viskositätsverhalten der durch die Anwesenheit des Entschäumers schwach trüben Lösung ist newtonisch (Rotationsviskosimeter Haake RV 20, M 5, 50 °C, Scherbereich 30-300 sec⁻¹) und liegt bei 19 cSt. Mehrfache, jeweils 10minütige Ultrabeschallung (Telsonic USG 1000, 20 kHz), veränderte die Viskosität der Lösung nicht und bestätigt die Scherstabilität des Systems. Der pH liegt bei 10. Das Verschleißverhalten (Schmierwirkung) der Lösung wurde mit der Reibverschleißwaage nach Reichert untersucht (Gewichtsverlust der Prüfrollen nach 100 m Reibungsstrecke und 1500 g Belastung). Der Mittelwert aus 3 Testläufen betrug 0,4 ± 0,05 mg bei einem spezifischen Flächendruck von ca. 7000 N/cm². Bei der Verschleißmessung wurde keine Schaumentwicklung beobachtet.

### Beispiel 2 (Vergleichsbeispiel)

25 g Ölsäure wurden in 70 g Wasser suspendiert, sodann wurde soviel Triethanolamin hinzugefügt, bis alle Säure gelöst und sich ein pH von ca. 9,0 einstellte. Die Viskosität der Lösung bei 50 °C lag bei 50 cSt. Das Verschleißverhalten - analog Beispiel 1 durchgeführt - war mit einem Metallabtrag von 77 mg sehr wenig ausgeprägt. Das Beispiel zeigt, daß wäßrige Lösungen anionischer Tenside nicht allgemein starkes Schmiervermögen besitzen.

### Beispiel 3 bis 16 (vgl. Tabellen)

Die betreffenden Beispiele demonstrieren die Wirksamkeit der erfindungsgemäßen Mischungen hinsichtlich Viskositätsniveau und Verschleißschutz. Die bei den Lösungen 4, 6, 7 und 10 ebenfalls durchgeführte intermittierende Beschallung mit zwischengeschalteter Viskositätsmessung zeigt eine vollkommene Scherstabilität, der die erhöhte Viskosität erzeugenden Strukturen an. Mit den Beispielen 14 und 15 wird die Unempfindlichkeit der anionischen Tenside gegen Wasserhärte demonstriert. Ein ggf. zu hoher Klarpunkt läßt sich leicht durch die Zugabe von Harnstoff oder anderen Hydrotropica senken.

**Tabelle 1**

| Beispiel Nr. Zusammensetzung (Gew.-%)¹) | 3 | 4 | 5 | 6 | 7 | 8 | 9 |
|---|---|---|---|---|---|---|---|
| MARLON^{(R)} A | 20 | 25 | | | | 15 | 12,5 |
| MARLON^{(R)} PS | | | 25 | | | | 12,5 |
| MARLINAT^{(R)} 242 | | | | 25 | | | |
| Serdet^{(R)} DHK | | | | | | | |
| Alkoholetheracetat | | | | | 25 | | |
| MARLOPHOR^{(R)} FC-Na-Salz | | | | | | | |
| Triisopropanolamin | 3 | 3 | 3 | 3 | 4 | 3 | 3 |
| Ethylenglycol | 2 | | | | | | |
| Polymekon^{(R)} 730 | | | | 0,3 | | 0,3 | |
| Harnstoff | | 5 | | | | | 4 |
| Viskosität 50 °C (cSt) | 34 | 128 | 14 | 20 | 11 | 7 | 44 |
| Klarpunkt (°C) | 5 | 1 | 12 | - | 1 | - | 0 |
| pH | 7,5 | 8 | 10,1 | 10 | 9,5 | 9 | 9,7 |
| Reibverschleißtest²⁾ (mg) | 0,5 | 1,2 | 0,2 | 1,0 | 6,8 | 3,1 | 1,3 |
| Schaum (DIN 53 902) | - | - | (+)³⁾ | - | - | - | + |

| | | | | | | | |
|---|---|---|---|---|---|---|---|
| ¹⁾ Tenside 100 Gew.-%ig, | | | | | | | |
| ²⁾ Mittelwert aus 3 Testläufen bei einer Reibstrecke von 100 m und einem Flächendruck zwischen 3000 und 7000 N/cm² | | | | | | | |
| ³⁾ Schaum durch Polymekon^{(R)}730 völlig unterdrückbar, | | | | | | | |

**Tabelle 2**

| Beispiel Nr. Zusammensetzung(Gew.-%)¹⁾ | 10 | 11 | 12 | 13 | 14³⁾ | 15⁴⁾ | 16 |
|---|---|---|---|---|---|---|---|
| MARLON^{(R)} A | 12,5 | 14 | | | 20 | 20 | |
| MARLON^{(R)} PS | 12,5 | | 11,25 | 11,25 | | | |
| MARLINAT^{(R)} 242 | | | | 11,25 | | | |
| Serdet^{(R)} DHK | | | | | | | 20 |
| Alkoholetheracetat | | | 11,25 | | | | |
| MARLOPHOR^{(R)} FC-Na-Salz | | 14 | | | | | |
| Triisopropanolamin | 3 | 3 | 3,5 | 3,5 | | | 3 |
| Ethylenglycol | | | | | 2 | 2 | |
| Polymekon^{(R)} 730 | 0,15 | 0,15 | 0,15 | 0,15 | | | 0,3 |
| Harnstoff | 4 | 4 | | | | | |
| Viskosität 50 °C (cSt) | 43 | 35 | 48 | 48 | 33 | 39 | 5 |
| Klarpunkt (°C) | - | - | - | - | 16 | 18 | - |
| pH | 9,5 | 9,5 | 9,5 | 9,5 | 7,5 | 7,5 | 9 |
| Reibverschleißtest²⁾ (mg) | 3,0 | 1,0 | 1,9 | 2,1 | 1,2 | 1,2 | 0,45 |
| Schaum (DIN 53 902) | - | - | - | - | - | - | - |

| | | | | | | | |
|---|---|---|---|---|---|---|---|
| ¹⁾ Tenside 100 Gew.-%ig, | | | | | | | |
| ²⁾ Mittelwert aus 3 Testläufen bei einer Reibstrecke von 100 m und einem Flächendruck zwischen 3000 und 7000 N/cm² | | | | | | | |
| ³⁾ Versuch mit hartem Wasser (20° dH), | | | | | | | |
| ⁴⁾ dto. (50° dH) | | | | | | | |

## Patentansprüche

1. Verwendung wäßriger Flüssigkeiten als Hydraulikflüssigkeiten,
dadurch gekennzeichnet,
daß sie 10 - 40 Gew.-% anionisches Tensid ausgewählt aus der Gruppe der Alkylbenzolsulfonate, Alkansulfonate, Olefinsulfonate, Alkylsulfate, Alkylphenolether- bzw. Alkanolethersulfate, Alkylphenolether-, Alkanol- oder Alkanoletherphosphorsäureteilester, Alkylphenolether- bzw. Alkanoletherpropansulfonate, carboxymethylierte Alkylphenol- bzw. Alkanoloxethylate oder Gemische davon in wäßriger Lösung enthalten.

2. Verwendung wäßriger Flüssigkeiten als Hydraulikflüssigkeiten nach Anspruch 1,
dadurch gekennzeichnet,
daß diese 10 - 30 Gew.-% anionisches Tensid oder Tensidmischungen enthalten.

3. Verwendung wäßriger Flüssigkeiten als Hydraulikflüssigkeiten nach Anspruch 1,
dadurch gekennzeichnet,
daß diese als Hauptkomponente Alkylbenzolsulfonat der Formel (I)
R(R₁)C₆H₃SO₃M (I),
in der R einen verzweigten oder unverzweigten Alkylrest mit 8 bis 20 C-Atomen, R₁ H oder einen verzweigten oder unverzweigten Alkylrest mit 1 bis 10 C-Atomen, wobei die Kohlenstoffatomsumme von R und R₁ mindestens 8, vorzugsweise 10 - 18, beträgt, und M Na, K, Ammonium oder Alkylammonium bedeuten, enthält.

4. Verwendung wäßriger Flüssigkeiten als Hydraulikflüssigkeiten nach Anspruch 1,
dadurch gekennzeichnet,
daß diese als Hauptkomponente Alkansulfonate oder Olefinsulfonate entsprechend der Formel (II)
R^{I}SO₃M^{I} (II),
in der R^{I} ein gesättigter oder ungesättigter, verzweigter oder unverzweigter Alkylrest mit 10 bis 20 Kohlenstoffatomen und M^{I} Natrium, Kalium, Ammonium oder Alkylammonium bedeuten, enthalten.

5. Verwendung wäßriger Flüssigkeiten als Hydraulikflüssigkeiten nach Anspruch 1,
dadurch gekennzeichnet,
daß diese als Hauptkomponente Alkylsulfate, Alkylphenolether- bzw. Alkanolethersulfate, Alkylphenolether-, Alkanol- bzw. Alkanoletherphosphorsäureteilester, Alkylphenolether- bzw. Alkanoletherpropansulfonate, carboxymethylierte Alkylphenol- bzw. Alkanoloxethylate der Formel (III)
[R^{II}(C₆H₄)ₓO(R^{III}O)_{y}]_{z}UMᵥ^{II}, (III),
in der R^{II} ein gesättigter, verzweigter oder unverzweigter Alkylrest mit 6 bis 20 Kohlenstoffatomen, x 0 oder 1, R^{III} C₂H₄ oder C₃H₆, y O bis 15, z 1 oder 2, U SO₃, SO₂, CH₂COO, PO₂, PO₃, v 1 oder 2 und M^{II} Na, K, Ammonium, Alkylammonium oder ein anderes Kation bedeuten, enthalten.

6. Verwendung wäßriger Flüssigkeiten als Hydraulikflüssigkeiten nach den Ansprüchen 1 bis 5,
dadurch gekennzeichnet,
daß sie zusätzlich 2 bis 10 Gew.-% carbonsaure Salze und/oder α-Sulfofettsäureester enthalten.

7. Verwendung wäßriger Flüssigkeiten als Hydraulikflüssigkeiten nach Anspruch 1,
dadurch gekennzeichnet,
daß sie 0 - 10 Gew.-% nicht-tensidische Additive enthalten.

8. Verwendung wäßriger Flüssigkeiten als Hydraulikflüssigkeiten nach den Ansprüchen 1 bis 7,
dadurch gekennzeichnet,
daß die Wirkstoffkonzentration 10 - 50 Gew.-% beträgt.

9. Verwendung wäßriger Flüssigkeiten als Hydraulikflüssigkeiten nach den Ansprüchen 1 bis 7,
dadurch gekennzeichnet,
daß die Wirkstoffkonzentration 10 - 40 Gew.-% beträgt.

## Claims

1. Use of aqueous liquids as hydraulic fluids, characterized in that the aqueous liquids contain from 10 to 40% by weight of anionic surfactant, selected from the group comprising alkylbenzenesulphonates, alkanesulphonates, olefinsulphonates, alkyl sulphates, alkylphenol ether sulphates, alkanol ether sulphates, partial esters of phosphoric acid with alkylphenol ether, alkanol or alkanol ether, alkylphenol ether propanesulphonates, alkanol ether propanesulphonates, carboxymethylated alkylphenol ethoxylates and carboxymethylated alkanol ethoxylates, or mixtures thereof,in aqueous solution.

2. Use of aqueous liquids as hydraulic fluids according to claim 1, characterized in that these aqueous liquids contain from 10 to 30% by weight of anionic surfactant or surfactant mixtures.

3. Use of aqueous liquids as hydraulic fluids according to claim 1, characterized in that these aqueous fluids contain as main component alkylbenzenesulphonate of the formula (I)
R(R₁)C₆H₃SO₃M (I),
in which R denotes a branched or unbranched alkyl radical having from 8 to 20 C atoms, R₁ denotes H or a branched or unbranched alkyl radical having from 1 to 10 C atoms, in which the carbon atom sum of R and R₁ is at least 8, preferably from 10 to 18, and M denotes Na, K, ammonium or alkylammonium.

4. Use of aqueous liquids as hydraulic fluids according to claim 1, characterized in that these aqueous liquids contain as main component alkanesulphonates or olefinsulphonates corresponding to the formula (II)
R^{I}SO₃M^{I} (II),
in which R^{I} denotes a saturated or unsaturated, branched or unbranched alkyl radical having from 10 to 20 carbon atoms and M^{I} denotes sodium, potassium, ammonium or alkylammonium.

5. Use of aqueous liquids as hydraulic fluids according to claim 1, characterized in that these aqueous liquids contain as main component alkyl sulphates, alkylphenol ether sulphates, alkanol ether sulphates, partial esters of phosphoric acid with alkylphenol ether, alkanol or alkanol ether, alkylphenol ether propanesulphonates, alkanol ether propanesulphonates, carboxymethylated alkylphenol ethoxylates and carboxymethylated alkanol ethoxylates of the formula (III)
[R^{II}(C₆H₄)ₓO(R^{III}O)_{y}]_{z}UMᵥ^{II} (III),
in which R^{II} denotes a saturated, branched or unbranched alkyl radical having from 6 to 20 carbon atoms, x denotes 0 or 1, R^{III} denotes C₂H₄ or C₃H₆, y denotes 0 to 15, z denotes 1 or 2, U denotes SO₃, SO₂, CH₂COO, PO₂ or PO₃, v denotes 1 or 2 and M^{II} denotes Na, K, ammonium, alkylammonium or another cation.

6. Use of aqueous liquids as hydraulic fluids according to any of claims 1 to 5, characterized in that the aqueous liquids additionally contain from 2 to 10% by weight of carboxylic salts and/or esters of α-sulpho fatty acids.

7. Use of aqueous liquids as hydraulic fluids according to claim 1, characterized in that the aqueous liquids contain from 0 to 10% by weight of non-surfactant additives.

8. Use of aqueous liquids as hydraulic fluids according to any of claims 1 to 7, characterized in that the active compound concentration is from 10 to 50% by weight.

9. Use of aqueous liquids as hydraulic fluids according to any of claims 1 to 7, characterized in that the active compound concentration is from 10 to 40% by weight.

## Revendications

1. L'utilisation de liquides aqueux en tant que liquides hydrauliques,
caractérisée par le fait qu'ils renferment, en solution aqueuse, de 10 à 40 % en poids d'un surfactif anionique du groupe des benzène-sulfonates d'alkyle, des sulfonates d'alkane, des sulfonates d'oléfine, des sulfates d'alkyle, des sulfates d'alkyl-phénol-éthers et des sulfates d'alcanol-éthers, des esters phosphoriques portiels d'alkyl-phénol-éthers, d'alcanols et d'alcanol-éthers, des propane-sulfonates d'alkyl-phénol-éthers et des propane-sulfonates d'alcanol-éthers, des oxéthylats carboxyméthylés d'alkyl-phénols et d'alcanols, ou des mélanges de ceux-ci.

2. L'utilisation de liquides aqueux en tant que liquides hydrauliques selon la revendication 1,
caractérisée par le fait que ceux-ci renferment de 10 à 30 % en poids d'un surfactif anionique ou de mélanges de surfactifs.

3. L'utilisation de liquides aqueux en tant que liquides hydrauliques selon la revendication 1,
caractérisée par le fait qu'ils renferment, comme composant principal, un benzène-sulfonate d'alkyle de la formule (I)
R(R₁)C₆H₃SO₃M (I)
dans laquelle R représente un radical alkyle ramifié ou non-ramifié comportant de 8 à 20 atomes de carbone, R₁ représente de l'hydrogène ou un radical alkyle ramifié ou non ramifié comportant de 1 à 10 atomes de carbone, la somme des atomes de carbone de R et de R₁ ayant une valeur de 8 au moins, de préférence de 10 à 18, et M représentant du sodium, du potassium, de l'ammonium ou un alkyl-ammonium.

4. L'utilisation de liquides aqueux en tant que liquides hydrauliques selon la revendication 1,
caractérisée par le fait que ceux-ci renferment, comme composant principal, des alcane-sulfonates ou des oléfine-sulfonates répondant à la formule (II)
R^{I}SO₃M^{I} (II).
dans laquelle R^{I} représente un radical alkyle saturé ou non-saturé, ramifié ou non-ramifié comportant de 10 à 20 atomes de carbone, et M^{I} représente le sodium, le potassium, l'ammonium ou un alkyl-ammonium.

5. L'utilisation de liquides aqueux en tant que liquides hydrauliques selon la revendication 1,
caractérisée par le fait que ceux-ci renferment, comme composants principaux, des sulfates d'alkyle, des sulfates d'alkyl-phénol-éthers et des sulfates d'alcanol-éthers, des esters phosphoriques partiels d'alkyl-phénol-éthers, d'alcanols et d'alcanol-éthers, des propane-sulfonates d'alkylphénol-éthers et d'alcanol-éthers, des oxéthylats carboxyméthylés d'alkyl-phénols et d'alcanols, de la formule (III)
[R^{II}(C₆H₄)ₓO(R^{III}O)y]_{z}UMᵥ^{II}, (III),
dans laquelle R^{II} représente un radical alkyle saturé, ramifié ou non-ramifié comportant de 6 à 20 atomes de carbone, x est égal à zéro ou à 1, R^{III} représente C₂H₄ ou C₃H₆, y a une valeur de zéro à 15, z a une valeur de 1 ou 2, U représente SO₃, SO₂, CH₂COO, PO₂, PO₃, v a une valeur de 1 ou 2, et MII représente le sodium, le potassium, l'ammonium, un alkyl-ammonium ou un autre cation.

6. L'utilisation de liquides aqueux en tant que liquides hydrauliques selon les revendications 1 à 5,
caractérisée par le fait qu'ils renferment complémentairement de 2 à 10 % en poids de sels d'acide carboxylique et/ou des esters d'acides gras alpha-sulfonés.

7. L'utilisation de liquides aqueux en tant que liquides hydrauliques selon la revendication 1,
caractérisée par le fait que ces liquides renferment de zéro à 10 % en poids d'additifs non-surfactifs.

8. L'utilisation de liquides aqueux en tant que liquides hydrauliques selon les revendications 1 à 7,
caractérisée par le fait que la concentration en substance active est de 10 à 50 % en poids.

9. L'utilisation de liquides aqueux en tant que liquides hydrauliques selon les revendications 1 à 7,
caractérisée par le fait que la concentration en substance active est de 10 à 40 % en poids.
